# FASCICULE DE BREVET EUROPEEN

(11) **EP 3 899 368 B1**
(45) Date de publication et mention de la délivrance du brevet: **07.02.2024**
(21) Numéro de dépôt: 19829572.7
(22) Date de dépôt: 19.12.2019
(51) Int. Cl.: F23D 3/24

(54) **PROCEDE DE DEPOT D'UN CATALYSEUR A LA SURFACE D'UN BRULEUR A COMBUSTION CATALYTIQUE**
VERFAHREN ZUR ABSCHEIDUNG EINES KATALYSATORS AUF DER OBERFLÄCHE EINES KATALYTISCHEN VERBRENNUNGSBRENNERS
METHOD FOR DEPOSITING A CATALYST AT THE SURFACE OF A CATALYTIC COMBUSTION BURNER

(30) Priorité: 21.12.2018 FR 1873930
(43) Date de publication de la demande: 27.10.2021
(73) Titulaire: Produits Berger, 27520 Grand Bourgtheroulde (FR)
(72) Inventeur: GERARD, Corinne, 27400 Incarville (FR); OZOUF, Laurent, 76940 Notre-Dame-de-Bliquetuit (FR)
(74) Mandataire: Novagraaf Technologies
(86) Numéro de dépôt international: PCT/EP2019/086486
(87) Numéro de publication internationale: WO 2020/127848

(56) Documents cités:
- FR-A1- 2 610 390
- FR-A1- 2 856 776
- FR-A1- 2 972 943
- FR-A1- 3 061 543

## Description

La présente invention concerne de manière générale le domaine de la combustion catalytique, et plus précisément celui des brûleurs à combustion catalytique en matériau poreux. Ces brûleurs sont en particulier utilisés pour la diffusion de parfum et ou de substances actives, pour la destruction de molécules odorantes ou non, et/ou pour l'assainissement de l'air.

Un tel brûleur a par exemple été décrit dans la demande de brevet français FR3061543 au nom de la demanderesse. Il s'agit en particulier d'un brûleur destiné à recevoir une mèche trempant dans un liquide combustible contenu dans un flacon à combustion catalytique, qui reçoit le brûleur au niveau de son goulot. Un tel brûleur (notamment représenté sur la Fig 3A) est réalisé en un matériau poreux, qui comprend un embout présentant à sa partie supérieure une cavité débouchant à l'extérieur et à sa partie inférieure, une cavité dans laquelle est engagée l'extrémité de la mèche. L'embout se prolonge à sa partie inférieure par un manchon. La face extérieure de la partie supérieure de l'embout, et sa face supérieure (de forme annulaire) sont dopées par un catalyseur. De manière avantageuse, il en est de même de la face intérieure de la partie supérieure de l'embout. En fonctionnement, le liquide combustible amené par la mèche pénètre dans les pores du matériau poreux du brûleur. Une partie de ce liquide traverse la zone centrale du brûleur et y subit une vaporisation.

On constate toutefois qu'un tel brûleur présente l'inconvénient, lorsqu'il est dopé de conduire, en fonctionnement à une augmentation de la température au niveau de la zone centrale de diffusion du brûleur, ce qui nuit à la qualité olfactive lorsque le brûleur est utilisé pour la diffusion de parfum.

Afin de pallier cet inconvénient précité, le demandeur a mis au point un procédé de dépôt du catalyseur permettant une meilleure répartition de celui-ci à la surface de l'embout du brûleur et donc d'éviter une température trop élevée au niveau de la zone centrale.

Plus particulièrement, la présente invention a donc pour objet un procédé de dépôt d'un catalyseur à la surface d'un brûleur à combustion catalytique, ledit brûleur à combustion catalytique étant constitué d'un matériau poreux et comprenant :
un embout avec une partie supérieure et une partie inférieure, ladite partie supérieure présentant une paroi périphérique latérale comportant une face intérieure délimitant une cavité, une face extérieure de forme essentiellement cylindrique, et une face supérieure en forme de couronne, et
un manchon disposé dans le prolongement de la partie inférieure dudit embout, et comportant une cavité adaptée à enserrer une mèche destinée à amener au brûleur une composition combustible,
ledit procédé comprenant :
   A) une étape d'imprégnation de ladite face extérieure et, soit de ladite face intérieure, soit de ladite couronne de l'embout, soit de ladite face intérieure et de ladite couronne, par une composition catalytique contenant au moins un catalyseur appartenant aux groupes 9 ou 10 du tableau de classification périodique des éléments ;
   B) une étape de traitement thermique dudit brûleur ainsi imprégné du catalyseur jusqu'à une température Tₐ d'au moins 450°C,
ledit procédé étant caractérisé en ce que ladite composition catalytique est un fluide non newtonien présente, avant application sur l'embout (1), une viscosité dynamique µ_{c} d'au moins 15 mPa.s. à température ambiante.

Par fluide newtonien, on entend, au sens de la présente invention, un fluide dont la viscosité ne dépend ni de sa vitesse de cisaillement, ni du temps pendant lequel le liquide est cisaillé.

De manière avantageuse, la composition catalytique peut comprendre :
entre 1 % et 5 % en poids par rapport au poids total de la composition catalytique catalyseur choisi parmi les métaux appartenant aux groupes 9 ou 10 du tableau de classification périodique des éléments, et
entre 0,2% et 2% en poids par rapport au poids total de la composition catalytique d'un composé apte à augmenter la résistance à l'écoulement de ladite composition catalytique.

Par composé apte à augmenter la résistance à l'écoulement d'un fluide, on entend au sens de la présente invention, un composé apte à conférer audit fluide une viscosité dynamique µc d'au moins 5 mPa.s. à température ambiante (c'est-à-dire de l'ordre de 20°C).

De préférence, ledit composé apte à augmenter la résistance à l'écoulement peut être un polymère dérivé du glucose ou un polymère dérivé de l'oxyde d'éthylène.

De manière avantageuse, l'étape B) de traitement thermique comprend un maintien à la température Tₐ pendant au moins 3 heures.

La présente invention a également pour objet un brûleur à combustion catalytique susceptible d'être revêtu d'un catalyseur conformément au procédé selon l'invention.

Enfin, la présente invention a encore pour objet un flacon à combustion catalytique, adapté à contenir un liquide combustible et à recevoir au niveau de son goulot un brûleur à combustion catalytique recevant une mèche trempant dans ledit liquide, ledit flacon (20) étant équipé d'un brûleur selon l'invention.

D'autres caractéristiques et avantages de l'invention ressortiront clairement de la description détaillée qui en est faite ci-après, à titre indicatif et nullement limitatif, en référence aux figures annexées dans lesquels :
[Fig 1] représente schématiquement une photographie d'un exemple de brûleur à combustion catalytique avec catalyseur, susceptible d'avoir été traité par le procédé selon l'invention par imprégnation d'un catalyseur à sa surface ;
[Fig 2] est une vue schématique en élévation d'un flacon équipé du brûleur brûleurs à combustion catalytique de la Fig 1 ;
[Fig 3A] est une thermographie IR réalisée pour montrer l'impact d'un dépôt du catalyseur à la surface de l'embout d'un brûleur à combustion catalytique traité selon un dépôt classique, en l'absence de climatisation,
[Fig 3B] est une thermographie IR réalisée pour montrer l'impact d'un dépôt du catalyseur à la surface de l'embout d'un brûleur à combustion catalytique traité selon le procédé de l'invention, en l'absence de climatisation ;
[Fig 4A] est une thermographie IR réalisée pour montrer l'impact d'un dépôt du catalyseur à la surface de l'embout d'un brûleur à combustion catalytique traité selon un dépôt classique, en présence d'une climatisation,
[Fig 4B] est une thermographie IR réalisée pour montrer l'impact d'un dépôt du catalyseur à la surface de l'embout d'un brûleur à combustion catalytique traité selon le procédé de l'invention, en présence d'une climatisation,
[Fig 5] illustre le protocole de mesure par caméra infrarouge de l'impact d'une climatisation sur la température du brûleur en fonctionnement.

Les caractéristiques techniques communes aux [Fig 1] et [Fig 2] sont désignées chacune par la même référence numérique dans les figures concernées.

Les Fig 3A, Fig 3B, Fig 4A, Fig 4B et Fig 5 sont commentées dans la partie descriptive des exemples, qui suit la description des Fig 1 et Fig 2.

Sur la Fig 1, est représentée schématiquement une coupe transversale d'un exemple de brûleur à combustion catalytique avec catalyseur, susceptible d'avoir été traité par le procédé selon l'invention par imprégnation d'un catalyseur à sa surface. Un tel brûleur 1 est réalisé en un matériau poreux, qui comprend un embout 1 présentant à sa partie supérieure 10 une cavité (ou cuvette) 100 débouchant à l'extérieur et à sa partie inférieure 11, une cavité dans laquelle est engagée l'extrémité d'une mèche 40 destinée à amener au brûleur une composition combustible 30 (dans les exemples ci-après de l'alcool isopropylique) provenant du flacon 20, au goulot 5 à duquel est installé le brûleur 1. L'embout 1 se prolonge à sa partie inférieure par un manchon 2 (également appelé fût). Sur la Fig 2, est représentée schématiquement en élévation le flacon 20 équipé du brûleur 1 de la Fig 1.Le liquide combustible 30 est habituellement un alcool, par exemple de l'alcool isopropylique, ou tout autre combustible liquide approprié compatible avec la législation en vigueur dans ce domaine. En particulier, le liquide combustible 30 doit être tel que sa vaporisation et sa combustion catalytique ne dégagent pas d'odeur désagréable. Le liquide combustible 30 peut en outre comprendre une matière parfumée et/ou une matière active.

La mèche 40 est une mèche connue quelconque, par exemple une mèche en coton, ou une mèche en matière minérale, par exemple en fibres minérales. En fonctionnement, le liquide combustible 30 du flacon 20 monte dans la mèche 40 par capillarité et pénètre dans les pores de la matière poreuse du brûleur, qui lorsqu'il a été préchauffé, assure sa combustion catalytique. En ce qui concerne plus particulièrement la partie supérieure 10 de l'embout 1, celui-ci présente une paroi périphérique latérale comportant une face intérieure de forme essentiellement tronconique délimitant une cavité en forme de cuvette 100, une face extérieure 101 de forme essentiellement cylindrique, et une face supérieure en forme de couronne 102.

Un catalyseur (non visible sur les Fig 1 et Fig 2) a été déposé sur la face extérieure 101 et la couronne 102 de l'embout 1, soit conformément au procédé selon l'invention (désigné dans les exemples qui suivent par « brûleur BI »), soit conformément à un procédé connu de l'homme du métier (désigné dans les exemples qui suivent par « brûleur BC. »). Dans ce dernier cas, le brûleur pour lequel le dopage a été réalisé classiquement est utilisé à titre de témoin dans les essais de fonctionnement catalytique avec et sans climatisation.

A cet effet, afin de tester le fonctionnement catalytique (en présence ou non d'une climatisation) du bruleur représenté sur la Fig 1, celui- ci a été disposé dans le flacon 20 à combustion catalytique représenté sur la Fig 2.

Le brûleur 10 (soit celui selon l'invention tel que représenté sur la Fig 5, soit celui de l'art antérieur représenté sur la Fig 1, est installé dans le goulot 50 du flacon (par exemple à l'aide d'une embase métallique placée dans le goulot 50). la mèche 40 est reçue à l'intérieur du brûleur 10, cette mèche 40 à combustion catalytique recevant une mèche (40) trempant dans le liquide 30. Le flacon 20 peut être un flacon de forme quelconque présentant un goulot 50 dans lequel est adapté le brûleur 10.

Les exemples suivants illustrent l'invention, en liaison avec les figures commentées ci-dessus, sans toutefois en limiter la portée.

Dans ces exemples, sauf indication contraire, tous les pourcentages et parties sont exprimés en pourcentages massiques.

### EXEMPLES

### Dispositifs et compositions

### Composition catalytique selon l'invention

### Solvant aqueux, alcoolique, ou hydro-alcoolique,

### Catalyseur :

Le catalyseur utilisé (que ce soit sur les parties 100, 101 ou 102 du brûleur) est un métal appartenant aux groupes 9 ou 10 du tableau de classification périodique des éléments. Il est présent à raison de 2% en poids du poids de la composition catalytique selon l'invention.

### Composé apte à augmenter la résistance à l'écoulement de la composition catalytique :

Entre 0,2% et 2% en poids par rapport au poids total de la composition catalytique d'un polymère dérivé du glucose, de manière que la viscosité dynamique µ_{c} de la composition avant application est de l'ordre de 20 mPa.s. à 20°C.

### Composition catalytique témoin :

### Eau,

### Catalyseur,

Le catalyseur utilisé (que ce soit sur les faces 100, 101 ou 102 du brûleur) est un métal appartenant aux groupes 9 ou 10 du tableau de classification périodique des éléments. Il est présent à raison de 2% en poids par rapport au poids de la composition catalytique témoin.

Composition du matériau poreux constitutif des brûleurs :
composé conducteur thermique : carbure de silicium (1%),
composé réfractaire : mullite (66,5%),
liant : verre (11,5%),
agent porogène : polyméthacrylate de méthyle (PMMA : 21,5%).

### Brûleurs utilisés :

### A titre d'exemple comparatif : dopage à l'aide de la composition catalytique témoin

Brûleur « BC » (représenté sur la Fig 1) constitué d'un matériau poreux obtenu à partir de la composition C, et dont les faces 100, 101 et 102 du brûleur sont dopées par la composition catalytique témoin les imprégnant. L'application de la composition catalytique sur les faces 100, 101 et 102 de l'embout du brûleur se fait par imprégnation puis cuisson jusqu'à une température d'au moins 450°C, puis maintien à cette température pendant au moins 3 heures.

### A titre d'exemple selon l'invention : dopage à l'aide de la composition catalytique selon l'invention

Brûleur « BI » (représenté sur la Fig 1) constitué d'un matériau poreux obtenu à partir de la composition C, et dont les faces 100, 101 et 102 du brûleur sont dopées par la composition catalytique selon l'invention les imprégnant. L'application de la composition catalytique sur les faces 100, 101 et 102 de l'embout du brûleur se faisant par imprégnation puis cuisson jusqu'à une température d'au moins 450°C, puis maintien à cette température pendant au moins 3 heures.

### Flacon utilisé :

Celui représenté sur la Fig 2 pour les brûleurs « BI » (selon l'invention) et « BC » (comparatif ou témoin).

### Mèche utilisée :

Mèches en coton.

### Liquide combustible utilisé :

Alcool isopropylique.

### Tests et mesures

### Détermination des caractéristiques de fonctionnement des brûleurs BI et BC installés sur le flacon 20, en présence d'un climatiseur à 18°C, avec ou sans ventilation :

Le protocole d'essais est représenté sur la Fig 5. Il consiste globalement à mesurer par thermographie infrarouge (IR) à l'aide d'une caméra thermique IR la température sur chacun des brûleurs testés (BI et BC) en fonctionnement sur le flacon 20, placé à distance raisonnable d'un climatiseur (dont la puissance est de 800 W dans le cadre des essais réalisés), au niveau bas des Fig 4A et Fig 4B. Ces mesures sont par ailleurs comparées, pour chaque brûleur testé (témoin 1C et selon l'invention 1 et 2), à des mesures réalisées sans ventilation.

Les thermographies réalisées sont détaillées ci-après :
- Brûleur BC témoin :
   Sans climatisation : Fig 3A,
   Avec climatisation : Fig 4A (vue de dessus).
- Brûleur BI traité selon le procédé selon l'invention :
   Sans climatisation : Fig 3B,
   Avec climatisation : Fig 4B (vue de dessus).

La comparaison des thermographies des Fig 3A et Fig 3B, dans le cas d'une absence de climatisation, montre que la température de la zone centre de diffusion du brûleur diminue de 389°C (traitement avec la composition catalytique témoin) à 364°C lorsque l'on traite les faces 100, 101 et 102 de l'embout du catalyseur selon le procédé selon l'invention.

La comparaison des thermographies des Fig 3A et Fig 3B montre un effet similaire en présence d'une climatisation : la température de la zone centrale de diffusion du brûleur diminue de 357°C (pour un traitement avec la composition catalytique témoin) à 318°C lorsque l'on traite les faces 100, 101 et 102 de l'embout du catalyseur selon le procédé selon l'invention.

Grâce à l'application selon le procédé de l'invention de la composition catalytique présentant une viscosité dynamique µ_{c} de 15 mPa.s. à 20°C, le catalyseur pénètre moins profondément à l'intérieur du brûleur, de sorte que la température de la zone centrale de diffusion du brûleur est moins élevée que si l'on avait appliqué la composition catalytique témoin.

## Revendications

1. Procédé de dépôt d'un catalyseur à la surface d'un brûleur à combustion catalytique, ledit brûleur à combustion catalytique étant constitué d'un matériau poreux et comprenant :
un embout (1) avec une partie supérieure (10) et une partie inférieure (11), ladite partie supérieure (10) présentant une paroi périphérique latérale comportant une face intérieure (100) délimitant une cavité, une face extérieure (101) de forme essentiellement cylindrique, et une face supérieure en forme de couronne (102), et
un manchon (2) disposé dans le prolongement de la partie inférieure (11) dudit embout (1), et comportant une cavité adaptée à enserrer une mèche destinée à amener au brûleur une composition combustible,
ledit procédé comprenant :
A) une étape d'imprégnation de ladite face extérieure (101) et, soit de ladite face intérieure (100), soit de ladite couronne (102) de l'embout (1), soit de ladite face intérieure (100) et de ladite couronne (102), par une composition catalytique contenant au moins un catalyseur appartenant aux groupes 9 ou 10 du tableau de classification périodique des éléments ;
B) une étape de traitement thermique dudit brûleur ainsi imprégné du catalyseur jusqu'à une température Tₐ d'au moins 450°C ;
ledit procédé étant **caractérisé en ce que** ladite composition catalytique est un fluide non newtonien présentant, avant application sur l'embout (1), une viscosité dynamique µ_{c} d'au moins 15 mPa.s. à 20°C.

2. Procédé selon la revendication 1, selon lequel ladite composition catalytique comprend :
entre 1 % et 5 % en poids par rapport au poids total de la composition catalytique d'un catalyseur choisi parmi les métaux appartenant aux groupes 9 ou 10 du tableau de classification périodique des éléments, et entre 0,2% et 2% en poids par rapport au poids total de la composition catalytique d'un composé apte à augmenter la résistance à l'écoulement de ladite composition catalytique.

3. Procédé selon la revendication 2, selon lequel ledit composé est apte à augmenter la résistance à l'écoulement d'un polymère dérivé du glucose ou un polymère dérivé de l'oxyde d'éthylène.

4. Procédé selon l'une quelconque des revendications 1 à 3, selon lequel l'étape B) de traitement thermique comprend un maintien à la température Ta pendant au moins 3 heures.

5. Brûleur à combustion catalytique revêtu d'un catalyseur déposé conformément au procédé tel que défini selon l'une quelconque des revendications 1 à 4,
ledit brûleur à combustion catalytique étant constitué d'un matériau poreux et comprenant :
un embout (1) avec une partie supérieure (10) et une partie inférieure (11), ladite partie supérieure (10) présentant une paroi périphérique latérale comportant une face intérieure (100) délimitant une cavité, une face extérieure (101) de forme essentiellement cylindrique, et une face supérieure en forme de couronne (102), et
un manchon (2) disposé dans le prolongement de la partie inférieure (11) dudit embout (1), et comportant une cavité adaptée à enserrer une mèche destinée à amener au brûleur une composition combustible.

6. Flacon (20) à combustion catalytique, adapté à contenir un liquide combustible (30) et à recevoir au niveau de son goulot (50) un brûleur à combustion catalytique recevant une mèche (40) trempant dans ledit liquide (30), **caractérisé en ce que** ledit flacon (20) est équipé d'un brûleur (10) tel que défini selon la revendication 5 1

## Patentansprüche

1. Verfahren zum Aufbringen eines Katalysators auf die Oberfläche eines Brenners zur katalytischen Verbrennung, wobei der Brenner zur katalytischen Verbrennung aus einem porösen Material besteht und umfasst:
ein Anschlussstück (1) mit einem oberen Teil (10) und einem unteren Teil (11), wobei der obere Teil (10) eine seitliche Umfangswand, die eine einen Hohlraum begrenzende Innenseite (100) aufweist, eine im Wesentlichen zylinderförmige Außenseite (101) und eine kranzförmige Oberseite (102) vorweist, und
eine Hülse (2), die in der Verlängerung des unteren Teils (11) des Anschlussstücks (1) angeordnet ist und einen Hohlraum aufweist, der geeignet ist, einen Docht einzuschließen, der dafür bestimmt ist, dem Brenner eine brennbare Zusammensetzung zuzuführen, das Verfahren umfassend:
A) einen Schritt eines Benetzens der Außenseite (101) und entweder der Innenseite (100) oder des Kranzes (102) des Anschlussstücks (1) oder der Innenseite (100) und des Kranzes (102) mit einer katalytischen Zusammensetzung, die mindestens einen Katalysator enthält, der zu der Gruppe 9 oder 10 der Tabelle des Periodensystems gehört;
B) einen Schritt eines Wärmebehandelns des so mit dem Katalysator benetzten Brenners bis zu einer Temperatur Tₐ von mindestens 450 °C;
wobei das Verfahren **dadurch gekennzeichnet ist, dass** die katalytische Zusammensetzung ein nicht-Newtonsches Fluid ist, das vor dem Auftragen auf das Anschlussstück (1) eine dynamische Viskosität µ_{c} von mindestens 15 mPa.s. bei 20 °C vorweist.

2. Verfahren nach Anspruch 1, wobei die katalytische Zusammensetzung umfasst:
zu zwischen 1 Gew.-% und 5 Gew.-%, bezogen auf das Gesamtgewicht der katalytischen Zusammensetzung, einen Katalysator, der aus den Metallen ausgewählt ist, die zu der Gruppe 9 oder 10 der Tabelle des Periodensystems gehören, und zu zwischen 0,2 Gew.-% und 2 Gew.-%, bezogen auf das Gesamtgewicht der katalytischen Zusammensetzung, eine Verbindung, die geeignet ist, den Fließwiderstand der katalytischen Zusammensetzung zu erhöhen.

3. Verfahren nach Anspruch 2, wobei die Verbindung geeignet ist, den Fließwiderstand eines von Glukose abgeleiteten Polymers oder eines von Ethylenoxid abgeleiteten Polymers zu erhöhen.

4. Verfahren nach einem der Ansprüche 1 bis 3, wobei der Schritt B) des Wärmebehandelns ein Halten bei der Temperatur Ta während mindestens 3 Stunden umfasst.

5. Brenner zur katalytischen Verbrennung, der mit einem Katalysator beschichtet ist, der gemäß dem Verfahren nach einem der Ansprüche 1 bis 4 abgeschieden wurde,
wobei der Brenner zur katalytischen Verbrennung aus einem porösen Material hergestellt ist und umfasst:
ein Anschlussstück (1) mit einem oberen Teil (10) und einem unteren Teil (11), wobei der obere Teil (10) eine seitliche Umfangswand, die eine einen Hohlraum begrenzende Innenseite (100) aufweist, eine im Wesentlichen zylinderförmige Außenseite (101) und eine kranzförmige Oberseite (102) vorweist, und
eine Hülse (2), die in der Verlängerung des unteren Teils (11) des Anschlussstücks (1) angeordnet ist und einen Hohlraum aufweist, der geeignet ist, einen Docht einzuschließen, der dafür bestimmt ist, dem Brenner eine brennbare Zusammensetzung zuzuführen.

6. Kolben (20) zur katalytischen Verbrennung, der geeignet ist, eine brennbare Flüssigkeit (30) zu enthalten und um an seinem Hals (50) einen Brenner zur katalytischen Verbrennung aufzunehmen, der einen Docht (40) aufnimmt, der in die Flüssigkeit (30) eintaucht, **dadurch gekennzeichnet, dass** der Kolben (20) mit einem Brenner (10) nach Anspruch 5 ausgestattet ist.

## Claims

1. A method for depositing a catalyst on the surface of a catalytic combustion burner, said catalytic combustion burner consisting of a porous material and comprising:
an end piece (1) with an upper part (10) and a lower part (11), said upper part (10) having a peripheral side wall comprising an inner face (100) delimiting a cavity, an essentially cylindrical outer face (101), and a crown-shaped upper face (102), and
a sleeve (2) disposed in the extension of the lower part (11) of said end piece (1), and comprising a cavity adapted to grip a wick intended to convey a combustible composition to the burner,
said method comprising:
A) a step of impregnating said outer face (101) and either said inner face (100), or said crown (102) of the end piece (1), or said inner face (100) and said crown (102), with a catalytic composition containing at least one catalyst belonging to groups 9 or 10 of the periodic table of the elements;
B) a step of heat-treating said burner thus impregnated with the catalyst to a temperature Tₐ of at least 450°C;
said method being **characterized in that** said catalytic composition is a non-Newtonian fluid exhibiting, before application on the end piece (1), a dynamic viscosity µ_{c} of at least 15 mPa.s. at 20°C.

2. The method according to claim 1, wherein said catalytic composition comprises:
between 1% and 5% by weight, relative to the total weight of the catalytic composition, of a catalyst selected from metals belonging to groups 9 or 10 of the periodic table of the elements, and between 0.2% and 2% by weight, relative to the total weight of the catalytic composition, of a compound capable of increasing the flow resistance of said catalytic composition.

3. The method according to claim 2, wherein said compound is capable of increasing the flow resistance of a polymer derived from glucose or of a polymer derived from ethylene oxide.

4. The method according to any one of claims 1 to 3, wherein the heat treatment step B) comprises maintaining the temperature Ta for at least 3 hours.

5. A catalytic combustion burner coated with a catalyst deposited according to the method as defined according to any one of claims 1 to 4,
said catalytic combustion burner consisting of a porous material and comprising:
an end piece (1) with an upper part (10) and a lower part (11), said upper part (10) having a peripheral side wall comprising an inner face (100) delimiting a cavity, an essentially cylindrical outer face (101), and a crown-shaped upper face (102), and
a sleeve (2) disposed in the extension of the lower part (11) of said end piece (1), and comprising a cavity adapted to grip a wick intended to convey a combustible composition to the burner.

6. A catalytic combustion bottle (20), adapted to contain a combustible liquid (30) and to receive at its neck (50) a catalytic combustion burner which receives a wick (40) immersed in said liquid (30), **characterized in that** said bottle (20) is equipped with a burner (10) as defined according to claim 5.
